# FASCICULE DE BREVET EUROPEEN

(11) **EP 0 580 534 B1**
(45) Date de publication et mention de la délivrance du brevet: **23.04.1997**
(21) Numéro de dépôt: 93440056.5
(22) Date de dépôt: 21.07.1993
(51) Int. Cl.: C23C 4/02

(54) **Procédé de préparation et de revêtement de surface et dispositif pour la mise en oeuvre dudit procédé**
Verfahren und Vorrichtung zum Vorbehandeln und Beschichten einer Oberfläche
Method and apparatus for pretreating and coating a surface

(30) Priorité: 23.07.1992 FR 9209277
(43) Date de publication de la demande: 26.01.1994
(73) Titulaire: INSTITUT POLYTECHNIQUE DE SEVENANS(Etablissement Public à caractère scientifique, culturel et professionnel), F-90010 Belfort Cédex (FR); IREPA LASER Intitut Régional de Promotion de la Recherche Appliquée, F-67100 Strasbourg (FR)
(72) Inventeur: Coddet, Christian Louis Michel, 90200 Giromagny (FR); Marchione, Thierry, 67150 Osthouse (FR)
(74) Mandataire: Nuss, Pierre

(56) Documents cités:
- EP-B- 0 229 159
- DE-A- 4 124 423
- GB-A- 2 061 164
- US-A- 4 832 798
- PATENT ABSTRACTS OF JAPAN vol. 14, no. 134 (C-701)(4077) 14 Mars 1990 & JP-A-28 357
- PATENT ABSTRACTS OF JAPAN vol. 10, no. 366 (C-390)(2423) 6 Décembre 1986 & JP-A-61 163 258
- PATENT ABSTRACTS OF JAPAN vol. 13, no. 417 (C-636)(3765) 14 Septembre 1989 & JP-A-11 56 457

## Description

La présente invention concerne le domaine des traitements de surface, plus particulièrement celui des dépôts superficiels, et a pour objet un procédé de préparation et de revêtement de surface ainsi qu'un dispositif pour la mise en oeuvre dudit procédé.

Lors d'un traitement de couverture d'un substrat ou subjectile par l'intermédiaire d'un dépôt, les propriétés superficielles du subjectile et la qualité de l'interface entre la surface dudit subjectile et le matériau du dépôt jouent un rôle primordial dans la tenue mécanique et l'adhérence dudit dépôt.

Ceci est particulièrement vérifié dans le cas d'une application du dépôt au moyen d'une projection thermique, par exemple par plasma d'arc soufflé ou par chalumeau.

Actuellement, il existe principalement deux types de préparations d'une surface en vue d'un dépôt, à savoir les gammes de préparation de surface et les procédés d'amélioration de l'aspect géométrique de surface, les deux types de préparations étant appliqués dans le cadre d'un revêtement par projection thermique.

Les gammes de préparation de surface usuelles comprennent généralement, d'une part, un premier dégraissage grossier, d'autre part, une préparation de surface mécanique au moyen d'outils ou de matériaux abrasifs supportés (polisseuses), en suspension (tonnelage, vibrage) ou projetés (sablage, grenaillage) et, enfin, un second dégraissage complémentaire.

Néanmoins, ces différentes opérations nécessitent chacune une installation particulière correspondante, avec adaptation éventuelle de chaque installation à l'état du subjectile à dégraisser et aux propriétés superficielles ficielles requises.

De plus, les opérations mécaniques de préparation de surface provoquent sur certains matériaux un enchâssement de particules au niveau de la surface, néfaste pour les propriétés ultérieures du dépôt sur le subjectile ou substrat, ainsi qu'une déformation de ces derniers lorsqu'ils sont de faible épaisseur.

Par ailleurs, certains matériaux, tels que le titane, l'aluminium ou leurs alliages, présentent une très grande affinité pour l'oxygène et se ré-oxydent très rapidement après une préparation de surface mécanique. Ainsi, le temps nécessaire à l'installation du subjectile préparé, sans tenir compte du temps nécessaire à l'extraction dudit subjectile de l'installation de préparation mécanique et à son transport vers l'installation de projection thermique, est en lui-même déjà suffisant pour aboutir, sous atmosphère ambiante, à la formation d'une couche d'oxyde, certes de faible épaisseur, mais toutefois néfaste pour la tenue mécanique et l'adhérence du dépôt appliqué ultérieurement.

Par le document US-A-4 832 798 on connait une méthode pour plaquer des matériaux métalliques sur des supports composites en mettant en oeuvre un dispositif constitué par deux stations de travail distinctes, à savoir, un poste à faisceau laser et un poste de dépôt d'une couche métallique, notamment par électrodéposition ou projection.

Le but recherché dans ce document par la mise en oeuvre d'un laser consiste en une égalisation de la surface du support et une diminution de la rugosité, afin de limiter la quantité de matériau à déposer, ce qui a toutefois une influence néfaste sur l'adhérence de la couche déposée.

En outre, les phases de prétraitement de la surface du suppport par le laser, d'une part, et de dépôt de matériau, d'autre part, sont totalement distinctes et un délai temporel non négligeable s'écoule entre ces deux phases, ce qui peut aboutir à la formation d'une couche d'oxyde avant le dépôt du matériau d'apport.

Par ailleurs, par le document JP-A-2 008 357, on connait un procédé de projection thermique consistant à appliquer un rayonnement de haute énergie à un support, puis à projeter un matériau fondu sous forme de jet sur la surface dudit support.

Ce procédé prévoit une disposition du support et du dispositif de prétraitement et de projection dans une enceinte étanche comportant une atmosphère contrôlée, ce qui nécessite une installation relativement complexe.

De plus, le faisceau d'énergie continu est utilisé pour réaliser une fusion superficielle et un lissage de la surface du matériau du support, le but recherché étant la création d'une couche d'alliage intermédiaire entre le support et le matériau déposé.

Il convient de noter qu'aucun des deux documents précités ne mentionne l'élaboration d'un revêtement du matériau support ou du subjectile par plusieurs dépôts successifs.

La présente invention a notamment pour objet de pallier les différents inconvénients précités.

A cet effet, l'invention a pour objet un procédé de préparation et de revêtement de surface de subjectiles, par projection thermique sous atmosphère normale ou contrôlée, caractérisé en ce qu'il consiste essentiellement à soumettre progressivement la surface à traiter d'un subjectile à une irradiation laser constituée d'impulsions laser successives, entraînant une élimination totale ou partielle du film contaminant superficiel et une modification de la morphologie de la surface sous-jacente du subjectile ou de la couche affleurante, de telle manière que cette surface présente une rugosité élevée, à projeter, par l'intermédiaire d'un dispositif de projection thermique, le matériau d'apport sur la zone de surface ainsi préparée, immédiatement après ladite préparation et en synchronisme avec cette dernière, les zones d'impact du faisceau laser et du faisceau de projection du dispositif de projection thermique étant adjacentes ou, préférentiellement, confondues, et à réaliser le revêtement par application de plusieurs couches superposées de matériau d'apport par dépôts successifs, en effectuant, pour une zone donnée, immédiatement avant dépôt de chaque nouvelle couche, une préparation et une modification par rayon laser de la couche déposée affleurante, de sorte qu'avec le maintien permanent de l'action du laser pendant la projection du dépôt, la préparation successive des surfaces de chaque couche constituant le dépôt permettra l'amélioration des propriétés du dépôt et un compactage des couches déposées préalablement.

L'invention a également pour objet l'utilisation d'un dispositif de préparation et de revêtement de surfaces pour la mise en oeuvre du procédé précité, comme mentionné notamment à la revendication 3.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une représentation schématique d'un dispositif de préparation de surface et de revêtement de surface conforme à l'invention ;
la figure 2 est une vue en coupe d'un subjectile soumis au procédé de préparation selon l'invention, et
la figure 3 est une vue analogue à celle de la figure 2 représentant le procédé de revêtement de surface selon l'invention.

Conformément à l'invention, le procédé de préparation et de revêtement de surface de subjectiles consiste essentiellement à soumettre progressivement la surface à traiter d'un subjectile 1 à une irradiation laser 2 constituée d'impulsions laser successives, entraînant une élimination totale ou partielle du film contaminant 3 superficiel et une modification de la morphologie de la surface 4 sous-jacente du subjectile 1 ou de la couche 7 affleurante, de telle manière que cette surface 4 présente une rugosité élevée, à projeter, par l'intermédiaire d'un dispositif de projection thermique 9, le matériau d'apport 5 sur la zone de surface 6 ainsi préparée, immédiatement après ladite préparation et en synchronisme avec cette dernière, les zones d'impact du faisceau laser 2 et du faisceau de projection 12 du dispositif de projection thermique 9 étant adjacentes ou, préférentiellement, confondues, et à réaliser le revêtement par application de plusieurs couches 7 superposées de matériau d'apport 5 par dépôts successifs, en effectuant, pour une zone donnée, immédiatement avant dépôt de chaque nouvelle couche 7, une préparation et une modification par rayon laser 2 de la couche 7 déposée affleurante, de sorte qu'avec le maintien permanent de l'action du laser pendant la projection du dépôt, la préparation successive des surfaces de chaque couche constituant le dépôt permettra l'amélioration des propriétés du dépôt et un compactage des couches 7 déposées préalablement.

L'action du rayon laser 2 incident sur la surface du subjectile 1 recouverte d'un film 3 de matières contaminantes résulte en trois phénomènes distincts, à savoir, d'une part, un effet thermique simple, d'autre part, une vaporisation d'une partie au moins du film contaminant 3 créant un plasma de matériaux vaporisés présentant des vitesses d'éjection importantes, et, enfin, une onde de choc induite par l'expansion naturelle du plasma.

De plus, le plasma de vapeurs de matériaux induit une onde de choc de compression, de la surface de la partie du film contaminant 3 restante vers le coeur du subjectile 1, ladite onde de compression étant réfléchie au niveau de l'interface film contaminant 3 - surface 4 du subjectile 1 et provoquant ainsi un décollement, une fracturation et une expulsion de la partie restante dudit film contaminant 3 (Fig. 2).

Il en résulte une surface du subjectile rendue parfaitement apte à recevoir le dépôt en une unique opération de traitement.

Par ailleurs, le dépôt du matériau d'apport 5 est réalisé immédiatement après préparation par rayon laser 2, empêchant ainsi toute formation d'un nouveau film contaminant 3 superficiel, notamment par oxydation du matériau du subjectile 1 en surface (Fig. 3) ou condensation.

La préparation de surface selon l'invention est avantageusement effectuée au moyen d'impulsions laser successives, entraînant une élimination des contaminants par zones 8 adjacentes, pouvant chacune être soumise à plusieurs impacts consécutifs.

Selon une caractéristique de l'invention, les valeurs de fréquence d'impact et de surface de zone d'irradiation laser 8 sont ajustées à la vitesse de déplacement, préférentiellement optimale, du dispositif de projection thermique 9 par rapport à la surface 4 du subjectile 1, permettant ainsi de synchroniser précisément l'action du rayon laser 2 avec celle du dispositif 9 et donc de rapprocher au maximum, pour une zone donnée de la surface du subjectile, l'instant de la préparation de surface et celui du dépôt du matériau d'apport 5 par projection thermique.

En outre, la puissance des impulsions laser peut avantageusement être réglée de manière à réaliser, en plus de l'élimination du film contaminant 3, une fusion et/ou une déformation superficielle du matériau du subjectile 1 au niveau de la zone d'impact 8 dudit rayon laser 2. La valeur de la puissance nécessaire pour obtenir ce résultat dépend, bien évidemment, de l'épaisseur du film contaminant 3 et de la nature du matériau du subjectile 1 à traiter. Il en résulte une surface 4 irrégulière du subjectile 1 après irradiation laser, notamment au centre des zones d'impact 8, présentant une rugosité élevée favorisant l'adhérence du dépôt de matériau d'apport 5 par projection thermique consécutive.

Conformément à une autre caractéristique de l'invention, le procédé de préparation et de revêtement de surface consiste, lors de l'application de plusieurs couches 7 superposées de matériau d'apport 5 par dépôts successifs (Fig. 3), à réaliser, pour une zone donnée, immédiatement avant dépôt de chaque nouvelle couche 7, une préparation et une modification par rayon laser 2 de la couche 7 déposée affleurante.

Ainsi, pour une zone donnée du subjectile 1, on élimine, sous l'action permanente du rayon laser 2 impulsionnel, les contaminants 3, condensats et particules peu adhérentes éventuellement présents sur la dernière couche 7 de matériau d'apport 5 déposé lors du passage précédent du dispositif 9 et, simultanément, on réalise un compactage des couches 7 précédentes, résultant en une diminution sensible de la porosité, ainsi qu'un renforcement de la tenue mécanique de l'ensemble du revêtement appliqué.

L'invention a également pour objet l'utilisation d'un dispositif de préparation et de revêtement de surface pour la mise en oeuvre du procédé, constitué, d'une part, par un dispositif de projection thermique 9, d'autre part, par un dispositif 11 de génération de rayon laser 2 impulsionnel, et, enfin, un dispositif de support et de déplacement contrôlé du subjectile 1 à traiter, la zone d'impact 8 du rayon laser 2 sur le subjectile 1 étant soit confondue avec la zone d'impact du faisceau de projection 12 du dispositif 9, soit disposée adjacente à cette dernière dans une direction opposée à la direction de déplacement du subjectile 1.

Selon un mode de réalisation particulier de l'invention, et comme le montre la figure 1 des dessins annexés, le dispositif de support et de déplacement réalise, pour le traitement de subjectiles 1 présentant un axe de symétrie, une rotation dudit subjectile 1 autour de son axe de symétrie, le dispositif de projection thermique 9 et le dispositif 11 de génération de rayon laser 2 étant disposés autour dudit subjectile 1 de manière telle que la direction de propagation du rayon laser 2 et la direction du faisceau 12 de projection du matériau d'apport 5 soient proches de la normale à la surface du subjectile 1, l'angle entre les deux faisceaux 2 et 12, de préférence le plus petit possible, étant adapté à la géométrie et à l'encombrement de la pièce.

A titre d'exemple de réalisation pratique, il est décrit ci-après les dispositifs mis en oeuvre, les réglages des paramètres de préparation de surface et de dépôt ainsi que les résultats obtenus pour un dépôt de matériau d'apport 5 constitué de Al₂O₃ à 60 % en poids et de TiO₂ à 40 % en poids, sur un subjectile consistant en du AU4G.

Le dispositif 11 de génération des impulsions laser se présente sous la forme d'un laser YAG-Nd déclenché, connu sous la désignation 502 DNS de la société BMI, dont la longueur d'onde est de 1,06 µm, la durée des impulsions de 12 ns, la puissance par impulsion jusqu'à 700 mJ, et le diamètre du spot d'environ 8 mm, et permettant d'éliminer, par exemple, des films contaminants 3 ayant des épaisseurs jusqu'à 0,25 µm (oxyde de titane).

Le dispositif 9 de projection thermique peut consister en un poste de projection par plasma atmosphérique classique, dont la vitesse de déplacement relative optimale de la torche 10 par rapport au subjectile 1 est de 75 m/mn et la distance moyenne de projection de 0,13 m, l'épaisseur de la couche 7 de matériau d'apport 5 déposée à chaque passage étant d'environ 10 µm.

Après dépôt de plusieurs couches 7 de matériau d'apport 5, avec action permanente du laser sur les surfaces avant projection thermique, des tests comparatifs ont révélé, pour le cas pratique précité, une réduction importante de la porosité des dépôts (de l'ordre de 70 %) et une augmentation remarquable de l'adhérence desdits dépôts au subjectile 1 (de l'ordre de 400 %) par rapport à des dépôts effectués sans action due au rayon laser 2.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de préparation et de revêtement de surface de subjectiles, par projection thermique sous atmosphère normale ou contrôlée, caractérisé en ce qu'il consiste essentiellement à soumettre progressivement la surface à traiter d'un subjectile (1) à une irradiation laser (2) constituée d'impulsions laser successives, entraînant une élimination totale ou partielle du film contaminant (3) superficiel et une modification de la morphologie de la surface (4) sous-jacente du subjectile (1) ou de la couche (7) affleurante, de telle manière que cette surface (4) présente une rugosité élevée, à projeter, par l'intermédiaire d'un dispositif de projection thermique (9), le matériau d'apport (5) sur la zone de surface (6) ainsi préparée, immédiatement après ladite préparation et en synchronisme avec cette dernière, les zones d'impact du faisceau laser (2) et du faisceau de projection (12) du dispositif de projection thermique (9) étant adjacentes ou, préférentiellement, confondues, et à réaliser le revêtement par application de plusieurs couches (7) superposées de matériau d'apport (5) par dépôts successifs, en effectuant, pour une zone donnée, immédiatement avant dépôt de chaque nouvelle couche (7), une préparation et une modification par rayon laser (2) de la couche (7) déposée affleurante, de sorte qu'avec le maintien permanent de l'action du laser pendant la projection du dépôt, la préparation successive des surfaces de chaque couche constituant le dépôt permettra l'amélioration des propriétés du dépôt et un compactage des couches (7) déposées préalablement.

2. Procédé, selon la revendication 1, cacactérisé en ce que les valeurs de fréquence d'impact et de surface de zone d'irradiation laser (8) sont ajustées à la vitesse de déplacement du dispositif de projection thermique (9) par rapport à la surface (4) du subjectile (1).

3. Utilisation, pour la mise en oeuvre du procédé selon l'une quelconque des revendications 1 et 2, d'un dispositif de préparation et de revêtement de surfaces principalement constitué, d'une part, par un dispositif de projection thermique (9), d'autre part, par un dispositif (11) de génération de rayon laser (2) impulsionnel, dont la puissance des impulsions laser est réglée de manière à réaliser, en plus de l'élimination du film contaminant (3), une fusion et/ou une déformation superficielles du matériau du subjectile (1) au niveau de la zone d'impact (8) dudit rayon laser (2), et, enfin, par un dispositif de support et de déplacement contrôlé du subjectile (1) à traiter, la zone d'impact (8) du rayon laser (2) sur le subjectile (1) étant soit confondue avec la zone d'impact du faisceau de projection (12) du dispositif de projection thermique (9), soit disposée adjacente à cette dernière dans une direction opposée à la direction de déplacement du subjectile (1).

4. Utilisation selon la revendication 3, dans laquelle le dispositif de support et de déplacement réalise, pour le traitement de subjectiles (1) présentant un axe de symétrie, une rotation dudit subjectile (1) autour de son axe de symétrie, le dispositif de projection thermique (9) et le dispositif (11) de génération de rayon laser (2) étant disposés autour dudit subjectile (1), de manière telle que la direction de propagation du rayon laser (2) et la direction du faisceau (12) de projection du matériau d'apport (5) soient proches de la normale à la surface du subjectile (1) et présentent entre elles un angle réduit.

## Patentansprüche

1. Verfahren zum Präparieren und Beschichten von Gegenstandsoberflächen durch thermische Sprühbeschichtung unter normaler oder kontrollierter Athmosphäre, **dadurch gekennzeichnet**, daß es im wesentlichen daraus besteht, daß die Oberfläche eines zu behandelnden Gegenstands (1) in fortschreitender Weise einer aus aufeinanderfolgenden Laserimpulsen bestehenden Laserstrahlung (2) ausgesetzt wird, die eine vollständige oder partielle Beseitigung der auf der Oberfläche liegenden Verunreinigungsschicht (3) und eine Änderung der Struktur der darunterliegenden Oberfläche (4) des Gegenstands oder der Ausgleichsschicht (7) bewirkt, und zwar in der Weise, daß diese Oberfläche (4) eine vergrößerte Rauhheit erhält, daß ferner mittels einer thermischen Beschichtungsvorrichtung (9) das Beschichtungsmaterial (5) auf eine so präparierte Oberflächenzone (6) unmittelbar nach diesem Präparieren und synchron mit diesem Präparieren gesprüht wird, wobei die Auftreffzonen des Laserstrahlbündels (2) und des Sprühmaterialbündels (12) der thermischen Beschichtungsvorrichtung (9) aneinandergrenzen oder vorzugsweise vermischt sind, und daß die Beschichtung durch den Auftrag von mehreren, übereinanderliegenden Schichten (7) des Beschichtungsmaterials (5) über aufeinanderfolgende Lagerstellen hin erfolgt, so daß in einer gegebenen Zone unmittelbar vor der Lagerstelle jeder neuen Schicht (7) eine durch den Laserstrahl (2) erfolgende Präparierung und Änderung der ausgleichend abgelagerten Schicht (7) bewirkt wird, und zwar derart, daß mit der dauernden Aufrechterhaltung der Laserbehandlung während des Besprühens der Lagerstelle das aufeinanderfolgende Präparieren von Oberflächen jeder die Lagerstelle bildenden Schicht die Verbesserung der Eigenschaften der Lagerstelle und eine Verfestigung der vorgehend aufgetragenen Schichten (7) erlaubt.

2. Verfahren nach Anspruch 1, dadurch gekennzeichnet, daß die Werte der Auftreffrequenz und der Oberfläche der Laserstrahlzone (8) auf die Verschiebegeschwindigkeit der thermischen Beschichtungsvorrichtung (9) inbezug auf die Oberfläche (4) des Gegenstands (1) eingestellt sind.

3. Gerät zum Präparieren und Beschichten von Oberflächen zur Durchführung des Verfahrens nach Anspruch 1 oder 2, dadurch gekennzeichnet, daß es im wesentlichen einerseits aus einer thermischen Beschichtungsvorrichtung (9) und andrerseits aus einer Vorrichtung (11) zur Erzeugung von Laserstrahlimpulsen besteht, deren Laserimpulsleistung so eingestellt ist, daß zusätzlich zur Beseitigung der Verunreinigungsschicht (3) eine Verschmelzung und/oder eine Umformung des an der Oberfläche des Gegenstands (1) liegenden Materials in der Höhe der Auftreffzone des genannten Laserstrahls (2) bewirkt wird, und daß es schließlich aus einer Vorrichtung zum Tragen und gesteuerten Verschieben des zu behandelnden Gegenstands besteht, wobei die Auftreffzone (8) des Laserstrahls (2) auf den Gegenstand (1) entweder mit der Auftreffzone des Sprühbündels (12) der thermischen Beschichtungsvorrichtung (9) vermischt ist oder an dieser letztgenannten Auftreffzone angrenzt, und zwar in einer Richtung, die entgegengesetzt zur Verschieberichtung des Gegenstands (1) ist.

4. Gerät nach Anspruch 3, dadurch gekennzeichnet, daß die Vorrichtung zum Tragen und gesteuerten Verschieben, die zur Behandlung der Gegenstände eine Symmetrieachse aufweist, eine Drehung des Gegenstands (1) um die Vorrichtungssymmetrieachse ausführt, wobei die thermische Beschichtungsvorrichtung (9) und die Vorrichtung (11) zur Erzeugung des Laserstrahls um den Gegenstand (1) derart angeordnet sind, daß die Richtung der Ausstrahlung des Laserstrahls (2) und die Richtung des Sprühbündels (12) des Beschichtungsmaterials (5) etwa senkrecht auf der Oberfläche des Gegenstands (1) stehen und einen kleinen Winkel zwischen sich einschließen.

## Claims

1. Process for the preparation and coating of substrate surfaces by thermal spraying under a normal or controlled atmosphere, characterised in that it consists essentially in gradually subjecting the surface of a substrate (1) to be treated to laser exposure (2) in the form of successive laser pulses, leading to the total or partial elimination of the contaminant surface film (3) and to modification of the morphology of the subjacent surface (4) of the substrate (1) or of the layer (7) level therewith in such a manner that this surface (4) displays increased roughness, in spraying the coating material (5) on to the surface zone (6) prepared in this manner by means of a thermal spraying device (9) immediately after the said preparation and in synchronisation with the latter, the impact zones of the laser beam (2) and the spray jet (12) of the thermal spraying device (9) being adjacent or, preferably, coinciding with one another, and in producing the coating by applying several superimposed layers (7) of coating material (5) by successive deposits, wherein, for a given zone, immediately prior to the deposit of each new layer (7), the layer (7) deposited level therewith is prepared and modified by means of a laser beam (2) in such a manner that, with continuous action of the laser during the spraying of the deposit, the successive preparation of the surfaces of each layer forming the deposit will allow for an improvement in the properties of the deposit and for compacting of the layers (7) deposited beforehand.

2. Process according to claim 1, characterised in that the impact frequency and laser exposure zone surface (8) values are adapted to the rate of displacement of the thermal spraying device (9) relative to the surface (4) of the substrate (1).

3. Use of a device for the preparation and coating of surfaces in order to carry out the process according to either of claims I and 2, mainly consisting of, firstly, a thermal spraying device (9), secondly, a device (11) for generating a pulsed laser beam (2), the power of the laser pulses of which is regulated so as to effect, in addition to the elimination of the contaminant film (3), fusion and/or superficial deformation of the material of the substrate (1) at the impact zone (8) of the said laser beam (2) and, finally, a device for the support and controlled displacement of the substrate (1) to be treated, the impact zone (8) of the laser beam (2) on the substrate (1) either coinciding with the impact zone of the spray jet (12) of the thermal spraying device (9) or being disposed adjacent to the latter in the opposite direction to the direction of displacement of the substrate (1).

4. Use according to claim 3, in which, in order to treat substrates (1) having an axis of symmetry, the support and displacement device rotates the said substrate (1) about its axis of symmetry, the thermal spraying device (9) and the device (11) for generating the laser beam (2) being disposed around the said substrate (1) so that the direction of propagation of the laser beam (2) and the direction of the spray jet (12) of the coating material (5) are close to the normal to the surface of the substrate (1) and include a small angle.
